# FASCICULE DE BREVET EUROPEEN

(11) **EP 0 704 007 B1**
(45) Date de publication et mention de la délivrance du brevet: **12.11.1997**
(21) Numéro de dépôt: 94917691.1
(22) Date de dépôt: 27.05.1994
(51) Int. Cl.: D21H 23/76, D21H 21/20

(54) **PROCEDE NON POLLUANT POUR AUGMENTER LA RESISTANCE HUMIDE DU PAPIER**
NICHT VERUNREINIGENDES VERFAHREN ZUR VERBESSERUNG DER NASSFESTIGKEIT VON PAPIER
NON-POLLUTING PROCESS FOR INCREASING THE WET STRENGTH OF PAPER

(30) Priorité: 09.06.1993 FR 9306904
(43) Date de publication de la demande: 03.04.1996
(73) Titulaire: CECA S.A., 92800 Puteaux (FR)
(72) Inventeur: LALLIER, Jean, Pierre, F-92300 Levallois-Perret (FR); ARGILLIER, Jean François, F-92150 Suresnes (FR); FOUQUAY, Stéphane, F-76130 Mont Saint-Aignan (FR); VANHOYE, Didier, F-2700 Evreux (FR)
(74) Mandataire: Haicour, Philippe
(86) Numéro de dépôt international: FR9400626
(87) Numéro de publication internationale: WO9429523

(56) Documents cités:
- EP-A- 0 362 770
- CA-A- 1 110 019
- DATABASE PAPERCHEM, Institute of Papers; AN 56-05894

## Description

La présente invention se rapporte à la fabrication d'une feuille de papier, et plus particulièrement à l'addition d'agents permettant d'en améliorer la résistance humide.

La résistance humide n'est pas une propriété naturelle du papier : un papier non traité, constitué d'un assemblage de fibres de cellulose, voit sa résistance diminuer de 95% lorsqu'il est saturé d'eau. C'est cependant une propriété recherchée pour de nombreux types de papier qui seront mis en contact avec de l'eau lors de leur utilisation, comme les serviettes en papier, les mouchoirs, les "essuie-tout", les produits en papier jetables utilisés dans les hôpitaux, les étiquettes, etc.

La résistance du papier est attribuée pour l'essentiel aux liaisons hydrogène interfibres. L'eau détruit la plupart des liaisons hydrogène, ce qui a comme conséquence une cnute ae ia résistance humide. Historiquement, l'amélioration de la résistance humide des papiers a été réalisée selon deux approches. La première est d'appliquer en surface du papier une couche d'hydrophobation qui empêchera que l'eau n'atteigne et ne détruise les liaisons hydrogène, ce qui peut être réalisé par exemple en couchant le papier. L'autre approche consiste à ajouter dans la pâte, en caisse de tête, c'est-à-dire en un point où la machine à papier travaille en zone humide, des agents chimiques aptes à protéger les liaisons hydrogène et/ou créer des liaisons qui soient résistantes à l'eau. La présente invention concerne la deuxième approche.

De très nombreuses solutions ont été apportées au problème de l'augmentation de la résistance à sec du papier. On peut citer à ce sujet l'emploi de polyacrylamides cationiques (US-A-2884057 - US-A-2884058), de polyacrylamides amphotères (JP-A-03227486 - JP-A-03227485 - JP-A-01085398 - JP-A-03227494 - JP-A-02145897 - JP-A-02112499). On a proposé aussi des systèmes mixtes à base de polyacrylamides cationiques et de sulfonates, en particulier (EP-A-362770 - JP-A-01192899 - JP-A-52027807 - JP-A-03227482) de 2-acrylamido-2-méthylpropane sulfonate (AMPS), ou encore de polyacrylamides cationiques et de polyacrylamides anioniques (JP-A-04057996 - JP-A-58060095 - JP-A-58060094 - FI-A-67735), les polymères pouvant être introduits séparément ou après mélange conduisant à la formation d'un polysel. Dans tous ces cas, on améliore la résistance à sec sans augmenter très sensiblement la résistance humide, comme c'est le cas des solutions proposées dans CA-A-1,110,019, ou alors au détriment de l'aspect du papier. L'augmentation de la dureté qui en résulte est à la rigueur acceptable pour des cartons; elle devient intolérable pour des papiers, dont la souplesse est une caractéristique essentielle. Des solutions plus complexes par lesquelles on lutte contre l'agrégation des fibres font par exemple intervenir (JP-A-52027807) des résines cationiques, un polyacrylamide cationique, mais aussi des polyphosphates que l'industrie cherche aujourd'hui à tout prix à éviter.

Dans la pratique, on sait obtenir une résistance humide du papier convenable par addition soit de polymères naturels modifiés (amidons cationiques), soit de polymères synthétiques: résines urée-formol (UF), résines mélamine-formol (MUF), résines polyamine-amide-épichlorhydrine (PAE), polyéthylèneimines, soit encore par addition de polyacrylamides cationiques glyoxylés (US-A-3556932 - JP-A-58156098) ou copolymérisés avec des monomères portant une fonction aldéhyde ou aldéhyde bloquée (US-A-3709857). Tous ces systèmes présentent l'inconvénient, aujourd'hui majeur, de générer soit du formol libre qui pollue l'atmosphère des zones de travail - c'est le cas des procédés qui font appel aux résines urée-formol ou mélamine-formol - soit des dérivés halogénés organiques solubles dits AOX (mis pour "adsorbable organically halogens") dont le type est le dichloropropanol et qui sont des composés considérés comme cancérigènes et qui passent dans les effluents - c'est le cas des procédés dans lesquels on met classiquement en oeuvre des PAE.

Le procédé selon l'invention décrit dans la revendication 1 remédie à ces inconvénients: il ne génère ni AOX, ni formaldéhyde, ni épichlorhydrine. Il consiste à introduire successivement dans la suspension de fibres de cellulose entrant en caisse de tête un polyélectrolyte cationique porteur d'un groupement ammonium quaternaire, puis un polyélectrolyte anionique porteur de groupements sulfonates. La quantité globale des polyélectrolytes cationiques et anioniques mise en oeuvre est comprise entre 0,02 à 2,5% en poids, par rapport à la composition cellulosique, comptée en poids sec, entrant en caisse de tête. Les rapports pondéraux entre l'agent cationique et l'agent anionique ne sont pas indifférents. Le développement de la résistance humide est un effet de synergie qui ne se manifeste pleinement que pour des rapports qui varient évidemment selon les systèmes polyélectrolytes choisis, voire selon la pâte à papier, mais qui se situent globalement dans un domaine de 0,5 à 10 ; dans le cas du système préféré copolymère d'acrylamide et de chlorure d'acryloxyéthyltriméthylammonium et le copolymère d'acrylamide et de 2-acrylamido--2-méthylpropane sulfonate (voir plus loin, exemple 1), ce rapport est voisin de 1/0,8.

Les polyélectrolytes cationiques nécessaires à la mise en oeuvre de l'invention sont des copolymères résultant de la copolymérisation de n molécules d'un monomère vinylique non chargé (A) et de m molécules d'un monomère vinylique (B) porteur d'un groupe ammonium quaternaire, le rapport molaire n/m étant compris entre 25 et 0,2, préférentiellement entre 5 et 0,5, la masse moléculaire du copolymère étant comprise entre 40.000 et 2.10⁶, préférentiellement entre 100.000 et 1.10⁶.

Ces polyélectrolytes cationiques peuvent notamment résulter de la copolymérisation d'un monomère non chargé (A) constitué d'acrylamide ou de méthacrylamide et d'un monomère (B) de type acrylique, vinylique, ou allylique, porteur d'un groupe ammonium quaternaire, répondant à une formule générale dans lequel -Z- peut être -CO-O-R₁-, -CO-NR-R₁-, -CH₂-, -CH₂-O-R₁-, -CH₂-S-R₁-, -CH₂-NR-R₁-, -O-CO-R₁-,
où R est H ou CH₃,
où R₁ est un groupe alcoyle C₂ à C₁₁, de préférence éthylène ou propylène,
où R₂ et R₃ sont des groupes alcoyles, C₁ à C₄, de préférence méthyle, R₂ et R₃ pouvant constituer un cycle comportant ou non un hétéroatome azoté ou oxygéné,
où R₄ est un groupe alcoyle ayant 1-30 atomes de carbones, ou -[CH₂-CH(R)-O]pH[avec p prenant toute valeur statistique entre 1 et 3], ou - CH₂-CHOH-CH₂OH, ou -CH₂COO, ou -CH₂-COOR₅ , R₅ y étant un groupement alcoyle, C₁ à C₂₂ (alkyle linéaire ou ramifié, saturé ou insaturé ou alkylaryl),
où X est un anion Cl⁻, Br⁻, I⁻, CH₃SO₄⁻, EtSO₄⁻, CH₃PO₄⁻, ou CH₃COO⁻.

D'autres polyélectrolytes cationiques selon l'invention peuvent résulter de la copolymérisation de styrène comme monomère non chargé (A) avec comme monomère (B) porteur de groupe ammonium quaternaire, des maléimides substituées de formule où R1, R2, R3, R4 et X⁻ ont les significations précédentes.

En particulier, les copolymères d'acrylamide et de chlorure d'acryloxyéthyltriméthylammonium sont des polyélectrolytes cationiques préférés pour l'invention. Ces produits s'obtiennent de façon bien connue de l'homme de l'art (voir entre autres F. Mabire, POLYMER, sept 1984, vol. 25, ou FR-A-2390983 ou US-A-4319013 ou EP-A-150933).

Les polyélectrolytes anioniques porteurs de groupements sulfonates qui constituent l'autre moyen chimique associé de l'invention sont des copolymères résultant de la copolymérisation de m' molécules d'un monomère vinylique non chargé (A') et de n' molécules d'un monomère vinylique (B') porteur d'un groupe sulfonate, le rapport molaire m'/n' étant compris entre 25 et 0,2, préférentiellement entre 5 et 0,5, la masse moléculaire du copolymère étant comprise entre 40.000 et 2.10⁶, préférentiellement entre 100.000 et 1.10⁶.

Ces polyélectrolytes anioniques peuvent notamment résulter de la copolymérisation d'un monomère non chargé (A') constitué d'acrylamide, de méthacrylamide ou d'anhydride maléique de 2-acrylamido-2-méthylpropane sulfonate (AMPS), ou d'un monomère (B') anionique où R' est un reste benzène sulfonate, naphtalène sulfonate, éthylène sulfonate ou propène sulfonate.

Quand le monomère (B') est un styrène sulfonate, monomère (A') peut être simplement le styrène.

Ces polyélectrolytes anioniques s'obtiennent de façon connue de l'homme de l'art selon les mêmes méthodes générales que celles qui ont été relatées plus haut pour les polyélectrolytes cationiques. Des copolymères préférés pour l'invention sont des copolymères d'acrylamide et de 2-acrylamido-2-méthylpropane sulfonate (AMPS).

La forte augmentation de la résistance humide qui résulte de l'association dans un même traitement de la pâte cellulosique des polymères cationiques et anioniques selon l'invention est inattendue. Il faut supposer que les fibres de cellulose étant naturellement chargées négativement adsorbent spontanément le polyélectrolyte cationique et qu'à l'addition ultérieure du copolymère anionique correspond l'établissement d'un réseau ionique par interactions électrostatiques fortes entre les groupements ionisés ammonium quaternaire pour le cationique et groupement sulfonate pour l'anionique. Les meilleurs résultats ont été obtenus lorsque les deux copolymères cationiques et anioniques sont constitués à partir d'acrylamide comme monomère non chargé. L'acrylamide est susceptible de donner des liaisons hydrogènes avec les groupements portés par les fibres de cellulose. On peut penser que ces liaisons hydrogène sont "protégées" lors du trempage du papier par les interactions ioniques de forte affinité et contribuent ainsi, en sus des interactions électrostatiques, à la résistance globale du papier.

La mise en oeuvre de l'invention n'offre aucune difficulté majeure, puisqu'elle consiste simplement dans le processus bien connu de l'homme du métier versé dans la fabrication du papier, à ajouter successivement à la composition fibreuse entrant en caisse de tête l'agent cationique , puis l'agent anionique tels que définis plus haut.

Les papiers que l'on obtient par mise en oeuvre de ces polyélectrolytes offrent aisément une résistance humide de 50%, ainsi qu'on le montrera dans les exemples qui sont donnés pour illustrer et mieux faire comprendre l'invention. Ils ont en outre l'avantage non négligeable d'être facilement repulpables.

### EXEMPLES

Les exemples qui suivent sont empruntés au laboratoire. Leur transposition à l'échelle industrielle est immédiate pour l'homme du métier.

Les formettes ont été réalisées sur un appareil FRANCK à partir d'une pâte chimique de type Kraft (ALICEL), sauf indication contraire. La pâte est raffinée à 27 degrés Shopper. (Pour le degré Shopper, voir l'ouvrage de Pierre Valette et Christian de Choudens : Le Bois, la Pâte, le Papier, p.84). Sauf indication contraire, le pH de la suspension de fibres est ajusté à 8,3 avec de la soude diluée. Les réactifs sont ajoutés à la suspension de fibres de cellulose maintenue sous agitation. Le temps de contact entre un agent et les fibres est de 3 minutes. Le grammage moyen obtenu est de l'ordre de 80 g/m². Les formettes sont conditionnées au minimum 24 heures dans une pièce thermostatée à 22°C avec un taux d'humidité de 50% avant que les tests de traction ne soient réalisés.

Les tests de résistance à la traction sont exécutés conformément à la norme NF Q 03-056. Des bandes (éprouvettes) de papier de 180 mm de longueur et de 15 mm de largeur sont découpées à partir des formettes. Les essais de traction sont effectués avec un appareil ADAMEL Lhomargy, réglé sur une vitesse de 50 mm/mn.

Sauf indication contraire, le papier est immergé pendant une heure dans l'eau de ville à température constante de 25°C. les bandes de papier sont ensuite essorées suivant une procédure rigoureuse décrite dans la norme. Dix essais de traction sont effectués sur 10 éprouvettes humides. On mesure la résistance à la rupture par traction F en Newtons. La longueur de rupture humide ou L.R.H. est la longueur limite exprimée en mètres au delà de laquelle une bande papier de largeur quelconque suspendue par une extrémité se rompt sous l'action de son propre poids. La L.R.H. se calcule en mètres à partir de l'expression:${\text{L.R.H. (m) = 1/98 . F . largeur}}^{\text{-1}} {\text{. grammage}}^{\text{-1}}$ dans laquelle la largeur est prise en mètres et le grammage en kilogrammes par mètre carré.

Cette valeur est une caractéristique du papier. Pour caractériser un additif, il faut une caractéristique relative. On l'a choisie, non pas par rapport à un papier obtenu sans additif, parce que la L.R.H. est dans ce cas, à la fois trop faible et très mal reproductible. On l'évalue par rapport au standard qui correspond à l'addition de 1% en matière active par rapport à la fibre en PAE. La PAE utilisée est un produit commercial (R4944 de CECA S.A.) formulé à 12.5% en matière active. Avec les conditions définies plus haut, on mesure lors de l'utilisation de PAE à 1% en M.A. (soit environ 8% en solution commerciale) une longueur de rupture humide L.R.H de l'ordre de 600 m. Dans toutes les séries d'essais un test est réalisé avec cette PAE à 1% en M.A. et les résultats seront exprimés en pourcentage par rapport à ceux obtenus avec la PAE à 1% en M.A. dans les mêmes conditions. On définit ainsi un pourcentage de résistance (relative) humide PRH défini comme:$\text{PRH (%) = L.R.H. / L.R.H.(PAE 1%)}$

Un PRH de 100% correspond à la performance de la PAE à 1 % en M.A. C'est un résultat ordinaire, mais obtenu avec un produit polluant. Des PRH ≥50% sont déjà considérés comme acceptables, pour autant qu'ils sont obtenus avec des produits propres; des PRH de 85% sont regardés comme très intéressants. Les résultats sont donnés à plus ou moins 10%.

### Exemple 1 (meilleure combinaison)

A la suspension de fibres de cellulose sous agitation est ajouté 1% en poids de matière active par rapport à la fibre sèche d'un copolymère acrylique cationique composé d'acrylamide (54% en moles, soit 30% en poids environ) et de chlorure d'acryloxyéthyltriméthylammonium (46% en moles, soit 70% en poids environ) de forte masse moléculaire (Mw supérieure à 500.000) . Après 3 minutes d'agitation pour laisser le temps au copolymère cationique de s'adsorber sur les fibres et fines anioniques, on ajoute 0.8% en poids de matière active par rapport à la fibre sèche d'un copolymère acrylique anionique sulfoné composé d'acrylamide (76% en moles) et de 2-acrylamido-2-méthylpropane sulfonate (AMPS) (24% en moles) de forte masse moléculaire (Mw supérieure à 100.000). On laisse sous agitation 3 minutes avant de réaliser la formette de papier.

Selon la procédure décrite ci-dessus, on obtient un PRH de 85%.

### Exemple 2 (témoin sans agent)

A titre de comparaison, lorsqu'aucun agent n'est ajouté à la suspension de fibres de cellulose, le papier non traité possède un PRH de l'ordre de 10%.

### Exemple 3 (copolymère cationique seul)

On ajoute à la suspension de fibres de cellulose uniquement le copolymère cationique (le même que celui utilisé dans l'exemple 1) à différents % en poids de matière active par rapport à la fibre sèche. On laisse la suspension 3 minutes sous agitation avant de fabriquer la formette. On obtient les PRH suivants:

| copolymère cationique % en M.A. | PRH (%) |
|---|---|
| 0.5% | 24% |
| 1% | 30% |
| 1.5% | 30% |
| 2% | 29% |
| 5% | 25% |

Il est intéressant de noter, par comparaison avec l'exemple 1, que l'utilisation du copolymère cationique seul, même à des doses aussi élevées que 5%, ne permet pas d'accéder à des résistances humides acceptables.

### Exemple 4 (copolymère anionique seul)

On ajoute à la suspension de fibres de cellulose uniquement le copolymère anionique sulfoné (le même que celui utilisé dans l'exemple 1) à un dosage de 0.8% en poids de matière active par rapport à la fibre sèche. On laisse la suspension 3 minutes sous agitation avant de fabriquer la formette. On obtient un PRH de l'ordre de 20 %. Ce résultat montre bien l'inaptitude du seul copolymère anionique à relever la résistance humide.

### Exemple 5 (influence du rapport des concentrations cationique/anionique)

On utilise la même procédure et les mêmes produits que dans l'exemple 1. Le copolymère cationique est ajouté à 1% en matière active par rapport à la fibre. Le copolymère anionique sulfoné est ensuite ajouté à différents dosages. Les résultats sont regroupés dans le tableau suivant. On y a rappelé les résultats correspondant à l'exemple 1 et l'exemple 3.

| copolymère cationique % en M.A. | copolymère anionique % en M.A. | PRH (%) |
|---|---|---|
| 1% | 0% | 30% |
| 1% | 0.2% | 41% |
| 1% | 0.4% | 55% |
| 1% | 0.6% | 70% |
| 1% | 0.8% | 85% |
| 1% | 1% | 77% |
| 1% | 1,2% | 50% |
| 1% | 1,4% | 34% |

L'exemple illustre le fait que, pour des conditions données (type de pâte, pH ...), il existe un optimum des concentrations des deux produits à utiliser, dans le cas présent, entre 1/0,6 et 1/1, avec un maximum assez prononcé vers 1/0,8. Un surdosage en agent anionique diminue le gain de résistance humide.

### Exemple 6 (influence de la durée d'immersion sur la PRH)

La formette est réalisée dans les mêmes conditions que celles décrites dans l'exemple 1. Avant de réaliser le test de traction, les éprouvettes de papier sont immergé dans le même bain d'eau, pour la moitié pendant 5 minutes, pour l'autre moitié pendant 1 heure (durée standard). Les résultats sont les suivants:
5 minutes d'immersion PRH = 84%.
1 heure d'immersion PRH = 85%

### Exemple 7 (système copolymère acrylamide-chlorure d'acryloxyéthyltriltuéthylammonium / copolymère styrène-sulfonate-anhydride maléique)

A la suspension de fibres de cellulose sous agitation est ajouté 1% en poids de matière active par rapport à la fibre sèche d'un copolymère acrylique cationique composé d'acrylamide (54% en moles) et de chlorure d'acryloxyéthyltriméthylammonium (46% en moles) de forte masse moléculaire (Mw supérieure à 500.000). Après 3 minutes d'agitation pour laisser le temps au copolymère cationique de s'adsorber sur les fibres et fines anioniques, on ajoute 0.25% en poids de matière active par rapport à la fibre sèche d'un copolymère anionique sulfoné composé de styrène sulfonate (50% en moles) et d'anhydride maléique (50% en moles) de faible masse moléculaire (Mw inférieure à 5.000). On laisse sous agitation 3 minutes avant de réaliser la formette de papier. A partir de la procédure décrite ci-dessus, on obtient un PRH de 45%.

### Exemple 8 (système copolymère acrylamide-chlorure d'acryloxyéthyltriméthylammonium / polystyrènesulfonate)

A la suspension de fibres de cellulose sous agitation, on ajoute 1% en poids de matière active par rapport à la fibre sèche d'un copolymère acrylique cationique composé d'acrylamide (54% en moles) et de chlorure d'acryloxyéthyltriméthylammonium (46% en moles) de forte masse moléculaire (Mw supérieure à 500.000) . Après 3 minutes d'agitation pour laisser le temps au copolymère cationique de s'adsorber sur les fibres et fines anioniques, on ajoute 0,15% en poids de matière active par rapport à la fibre sèche d'un polymère anionique sulfoné composé de styrène (20% en moles) et de styrène sulfonate (80% en moles). On laisse sous agitation 3 minutes avant de réaliser la formette de papier. A partir de la procédure décrite ci-dessus, on obtient un PRH de 60%.

### Exemple 9 (contre exemple : système copolymère acrylamide-chlorure d'acryloxyéthyltriméthylammonium / polyacrylate)

A la suspension de fibres de cellulose sous agitation est ajouté 1% en poids de matière active par rapport à la fibre sèche d'un copolymère acrylique cationique composé d'acrylamide (54% en moles) et de chlorure d'acryloxyéthyltriméthylammonium (46% en moles) de forte masse moléculaire (Mw supérieure à 500.000) . Après 3 minutes d'agitation pour laisser le temps au copolymère cationique de s'adsorber sur les fibres et fines anioniques, on ajoute 0.8% en poids de matière active par rapport à la fibre sèche d'un copolymère acrylique anionique composé d'acrylamide (50% en moles) et d'acrylate de sodium (50% en moles) de forte masse moléculaire (Mw supérieure à 100.000). On laisse sous agitation 3 minutes avant de réaliser la formette de papier. A partir de la procédure décrite ci-dessus, on obtient un PRH de 28%. L'addition du polyélectrolyte anionique, dont les groupements ioniques sont des carboxylates et non des sulfonates, n'apporte pas d'amélioration par rapport à l'addition du cationique seul.

## Revendications

1. Procédé de fabrication de papier, permettant d'améliorer significativement et de manière non polluante sa résistance humide comportant l'addition successive à la suspension de fibres de cellulose entrant en caisse de tête d'un polyélectrolyte cationique porteur d'un groupement ammonium quaternaire et d'un polyélectrolyte anionique porteur de groupements sulfonates, caractérisé en ce que
- le polyélectrolyte cationique est un copolymère résultant de la copolymérisation de n molécules de monomère vinylique non chargé (A) et de m molécules d'un monomère vinylique (B) porteur d'un groupe ammonium quaternaire, le rapport molaire n/m étant compris entre 25 et 0,2, préférentiellement entre 5 et 0,5, la masse moléculaire du copolymère étant comprise entre 40.000 et 2.10⁶, préférentiellement entre 100.000 et 1.10^{6,}
- le polyélectrolyte anionique est un copolymère résultant de la copolymérisation de m' molécules de monomère vinylique non chargé (A') et de n' molécules d'un monomère vinylique (B')et porteur d'un groupe sulfonate, le rapport molaire m'/n' étant compris entre 25 et 0,2, préférentiellement entre 5 et 0,5, la masse moléculaire du copolymère étant comprise entre 40.000 et 2.10⁶, préférentiellement entre 100.000 et 1.10⁶.
- le polyélectrolyte cationique et le polyélectrolyte anionique sont dans un rapport pondéral efficace dont le domaine se situe entre environ 0,5 et 10.

2. Procédé selon la revendication 1, caractérisé en ce que le polyélectrolyte cationique résulte de la copolymérisation d'un monomère non chargé (A) constitué d'acrylamide ou de méthacrylamide
et d'un monomère (B) vinylique porteur d'un groupe ammonium quaternaire, répondant à une formule générale dans lequel -Z- peut être -CO-O-R₁-, -CO-NR-R₁-, -CH₂-, -CH₂-O-R₁-, -CH₂-S-R₁-, -CH₂-NR-R₁-, -O-CO-R₁-,
où R est H ou CH₃,
où R₁ est un groupe alcoyle C₂ à C₁₁, de préférence éthylène ou propylène,
où R₂ et R₃ sont des groupes alcoyles, C₁ à C₄, de préférence méthyle, R₂ et R₃ pouvant constituer un cycle comportant ou non un hétéroatome azoté ou oxygéné,
où R₄ est un groupe alcoyle ayant 1-30 atomes de carbones, ou -[CH₂-CH(R)-O]ₚH [avec p prenant toute valeur statistique entre 1 et 3], ou - CH₂-CHOH-CH₂OH, ou -CH₂COO, ou -CH₂-COOR₅, R₅ y étant un groupement alcoyle, C₁ à C₂₂ (alkyle linéaire ou ramifié, saturé ou insaturé ou alkylaryl),
où X est un anion Cl⁻, Br⁻, I⁻, CH₃SO₄⁻, EtSO₄⁻, CH₃PO₄⁻, ou CH₃COO⁻.

3. Procédé selon la revendication 2, caractérisé en ce que le polyélectrolyte cationique résulte de la copolymérisation de styrène comme monomère non chargé (A) et comme monomère (B) porteur de groupe ammonium quaternaire, de maléimides substituées de formule où R1, R2, R3, R4 et X⁻ ont les mêmes significations que dans la revendication 2.

4. Procédé selon la revendication 3, caractérisé en ce que le polyélectrolyte cationique est un copolymère d'acrylamide et de chlorure d'acryloxyéthyltriméthylammonium.

5. Procédé selon la revendication 2, caractérisé en ce que le polyélectrolyte anionique résulte de la copolymérisation d'un monomère non chargé (A') constitué d'acrylamide, de méthacrylamide ou d'anhydride maléique et de 2-acrylamido-2-méthylpropane sulfonate (AMPS) ou d'un monomère (B') anionique de formule ou R' est un reste
- benzène sulfonate ou
- naphtalène sulfonate ou
- éthylène sulfonate ou
- propène sulfonate.

6. Procédé selon la revendication 5, caractérisé en ce que le polyélectrolyte anionique résulte de la copolymérisation d'un monomère non chargé (A') constitué de styrène et de styrène sulfonate comme monomère anionique (B').

7. Procédé selon la revendication 5, caractérisé en ce que le polyélectrolyte anionique est un copolymère d'acrylamide et de 2-acrylamido-2-méthylpropane sulfonate (AMPS).

8. Procédé selon les revendications 1 à 7, caractérisé en ce que les polyélectrolytes cationiques et anioniques sont utilisés à raison de 0,02 à 2,5% en poids par rapport au poids de la composition cellulosique entrant en caisse de tête.

9. Procédé selon les revendications 2 à 6, caractérisé en ce que le polyélectrolyte cationique est le copolymère d'acrylamide et de chlorure d'acryloxyéthyltriméthylammonium et que le copolymère anionique est le copolymère d'acrylamide et de 2-acrylamido-2-méthylpropane sulfonate.

10. Procédé selon les revendications 2 et 9, caractérisé en ce que le copolymère d'acrylamide et de chlorure d'acryloxyéthyltriméthylammonium et le copolymère d'acrylamide et de 2-acrylamido-2-méthylpropane sulfonate sont dans un rapport pondéral compris entre environ 1/0,6 et 1/1.

11. Papier à résistance humide supérieure à 50% et ne contenant ni formol ni AOX (dérivés halogénés organiques solubles), tel qu'on peut l'obtenir selon le procédé des revendications 1 à 10, la résistance humide étant le rapport, exprimé en pourcent, de la longueur de rupture humide d'un papier à celle d'un papier témoin traité avec 1% de résine polyamine-amide-épichlorhydrine (PAE).

## Patentansprüche

1. Verfahren zur Herstellung von Papier, das eine beträchtliche Verbesserung der Naßfestigkeit in nicht verunreinigender Weise ermöglicht und bei dem man zu der Suspension aus Cellulosefasern, die in den Stoffauflauf eintritt, sukzessiv einen kationischen Polyelektrolyten mit einer quaternären Ammoniumgruppe und einen anionischen Polyelektrolyten mit Sulfonatgruppen hinzugibt, dadurch gekennzeichnet, daß
- der kationische Polyelektrolyt ein Copolymer ist, das aus der Copolymerisation von n Molekülen eines nichtgeladenen Vinylmonomers (A) und m Molekülen eines Vinylmonomers(B) mit einer quaternären Ammoniumgruppe stammt, wobei das Molverhältnis n/m zwischen 25 und 0,2, vorzugsweise zwischen 5 und 0,5, liegt und die Molekularmasse des Copolymers zwischen 40.000 und 2·10⁶, vorzugsweise zwischen 100.000 und 1·10⁶, liegt;
- der anionische Polyelektrolyt ein Copolymer ist, das aus der Copolymerisation von m' Molekülen eines nichtgeladenen Vinylmonomers (A') und n' Molekülen eines Vinylmonomers (B') mit einer Sulfonatgruppe stammt, wobei das Molverhältnis m'/n' zwischen 25 und 0,2, vorzugsweise zwischen 5 und 0,5, liegt und die Molekularmasse des Copolymers zwischen 40.000 und 2·10⁶, vorzugsweise zwischen 100.000 und 1·10⁶, liegt;
- der kationische Polyelektrolyt und der anionische Polyelektrolyt in einem wirksamen Gewichtsverhältnis vorliegen, das zwischen etwa 0,5 und 10 liegt.

2. Verfahren nach Anspruch 1, dadurch gekennzeichnet, daß der kationische Polyelektrolyt aus der Copolymerisation eines nichtgeladenen Monomers (A), das aus Acrylamid und Methacrylamid besteht, und eines Vinylmonomers (B) mit einer quaternären Ammoniumgruppe stammt, das der folgenden allgemeinen Formel entspricht in der -Z- sein kann: -CO-O-R₁-, -CO-NR-R₁-, -CH₂-, -CH₂-O-R₁-, -CH₂-S-R₁-, -CH₂-NR-R₁-, -O-CO-R₁-,
wobei R H oder CH₃ ist,
wobei R₁ eine C₂-C₁₁-Alkylgruppe, vorzugsweise Ethylen oder Propylen, darstellt,
wobei R₂ und R₃ C₁-C₄-Alkylgruppen, vorzugsweise Methyl, darstellen oder R₂ und R₃ einen Ring ausbilden können, der gegebenenfalls ein Heteroatom wie Stickstoff oder Sauerstoff enthält,
wobei R₄ eine Alkylgruppe mit 1 bis 30 Kohlenstoffatomen oder eine Gruppe -[CH₂-CH(R)-O]ₚH (wobei p jeden statistischen Wert zwischen 1 und 3 annehmen kann) oder eine Gruppe -CH₂-CHOH-CH₂OH oder eine Gruppe -CH₂COO oder eine Gruppe -CH₂-COOR₅ darstellt, wobei R₅ eine C₁-C₂₂-Alkylgruppe (lineares oder verzweigtes, gesattigtes oder ungesattigtes Alkyl oder Alkylaryl) ist,
wobei X ein Anion Cl⁻, Br⁻, I⁻, CH₃SO₄⁻, EtSO₄⁻, CH₃PO₄⁻ oder CH₃COO⁻ darstellt.

3. Verfahren nach Anspruch 2, dadurch gekennzeichnet, daß der kationische Elektrolyt aus der Copolymerisation von Styrol als nichtgeladenem Monomer(A) und substituierten Maleinimiden als Monomer(B) mit einer quaternären Ammoniumgruppe stammt, wobei die Maleinimide der folgenden allgemeinen Formel entsprechen: wobei R₁, R₂, R₃, R₄ und X⁻ dieselben Bedeutungen wie in Anspruch 2 haben.

4. Verfahren nach Anspruch 3, dadurch gekennzeichnet, daß der kationische Polyelektrolyt ein Copolymer von Acrylamid und Acryloxyethyltrimethylammoniumchlorid ist.

5. Verfahren nach Anspruch 2, dadurch gekennzeichnet, daß der anionische Polyelektrolyt aus der Copolymerisation von einem nichtgeladenen Monomer (A'), das aus Acrylamid, Methacrylamid oder Maleinsäureanhydrid besteht, und 2-Acrylamido-2-methylpropansulfonat (AMPS) oder einem anionischen Monomer (B') der Formel stammt,
wobei R'
- ein Benzolsulfonatrest,
- ein Naphthalinsulfonatrest,
- ein Ethylensulfonatrest oder
- ein Propensulfonatrest
ist.

6. Verfahren nach Anspruch 5, dadurch gekennzeichnet, daß der anionische Polyelektrolyt aus der Copolymerisation eines nichtgeladenen Monomers (A'), das aus Styrol besteht, und eines Styrolsulfonats als anionisches Monomer (B') stammt.

7. Verfahren nach Anspruch 5, dadurch gekennzeichnet, daß der anionische Polyelektrolyt ein Acrylamid/2-Acrylamido-2-methylpropansulfonat (AMPS)-Copolymer ist.

8. Verfahren nach den Ansprüchen 1 bis 7, dadurch gekennzeichnet, daß die kationischen und anionischen Polyelektrolyte in Mengen von 0,02 bis 2,5 Gew.-% eingesetzt werden, bezogen auf das Gewicht der Cellulosezusammensetzung, die in den Stoffauflauf eintritt.

9. Verfahren nach den Ansprüchen 2 bis 6, dadurch gekennzeichnet, daß der kationische Polyelektrolyt ein Acrylamid/Acryloxyethyltrimethylammoniumchlorid-Copolymer ist und daß der anionische Polyelektrolyt ein Acrylamid/ 2-Acrylamido-2-methylpropansulfonat-Copolymer ist.

10. Verfahren nach den Ansprüchen 2 und 9, dadurch gekennzeichnet, daß das Acrylamid/Acryloxyethyltrimethylammoniumchlorid-Copolymer und das Acrylamid/2-Acrylamido-2-methylpropansulfonat-Copolymer in einem Gewichtsverhältnis zwischen etwa 1/0,6 und 1/1 vorliegen.

11. Papier mit einer Naßfestigkeit oberhalb von 50 %, das weder Formol noch AOX (lösliche organische Halogenderivate) enthält, wie man es gemäß dem Verfahren nach den Ansprüchen 1 bis 10 erhält, wobei die Naßfestigkeit das in Prozent berechnete Verhältnis der Naßreißlänge eines Papiers zur Naßreißlänge eines Vergleichspapiers ist, das mit 1 % Polyamin-amid-Epichlorhydrin-Harz (PAE) behandelt worden ist.

## Claims

1. Process for manufacturing paper, which makes it possible to improve its wet strength significantly and in a non-polluting manner, which consists in successively adding to the suspension of cellulose fibres entering at the head box a cationic polyelectrolyte bearing a quaternary ammonium group and an anionic polyelectrolyte bearing sulphonate groups, characterized in that
- the cationic polyelectrolyte is a copolymer resulting from the copolymerization of n molecules of an uncharged vinyl monomer (A) and m molecules of a vinyl monomer (B) bearing a quaternary ammonium group, the n/m molar ratio being between 25 and 0.2, preferably between 5 and 0.5, the molecular weight of the copolymer being between 40,000 and 2 × 10⁶, preferably between 100,000 and 1 × 10⁶,
- the anionic polyelectrolyte is a copolymer resulting from the copolymerization of m' molecules of an uncharged vinyl monomer (A') and n' molecules of a vinyl monomer (B') bearing a sulphonate group, the m'/n' molar ratio being between 25 and 0.2, preferably between 5 and 0.5, the molecular weight of the copolymer being between 40,000 and 2 x 10⁶, preferably between 100,000 and 1 x 10⁶,
- the cationic polyelectrolyte and the anionic polyelectrolyte are in an effective weight ratio within the region approximately between 0.5 and 10.

2. Process according to Claim 1, characterized in that the cationic polyelectrolyte results from the copolymerization of an uncharged monomer (A) consisting of acrylamide or of methacrylamide
and a vinyl monomer (B), bearing a quaternary ammonium group, corresponding to a general formula in which -Z- may be -CO-O-R₁-, -CO-NR-R₁-, -CH₂-, -CH₂-O-R₁-, -CH₂-S-R₁-, -CH₂-NR-R₁-, -O-CO-R₁-,
where R is H or CH₃,
where R₁ is a C₂ to C₁₁ alkyl group, preferably ethylene or propylene,
where R₂ and R₃ are C₁ to C₄ alkyl groups, preferably methyl, it being possible for R₂ and R₃ to form a ring which may or may not contain a nitrogen or oxygen hetero atom,
where R₄ is an alkyl group having 1-30 carbon atoms, or -[CH₂-CH(R)-O]ₚH [with p taking any statistical value between 1 and 3], or -CH₂-CHOH-CH₂OH, or -CH₂COO, or -CH₂-COOR₅, R₅ being therein a C₁ to C₂₂ alkyl group (alkyl which is linear or branched, saturated or unsaturated, or alkylaryl),
where X is a Cl⁻, Br⁻, I⁻, CH₃SO₄⁻, EtSO₄⁻, CH₃PO₄⁻ or CH₃COO⁻ anion.

3. Process according to Claim 2, characterized in that the cationic polyelectrolyte results from the copolymerization of styrene as uncharged monomer (A) and, as monomer (B) bearing a quaternary ammonium group, substituted maleimides of formula where R₁, R₂ R₃, R₄ and X⁻ have the same meanings as in Claim 2.

4. Process according to Claim 3, characterized in that the cationic polyelectrolyte is an acrylamide and acryloxyethyltrimethylammonium chloride copolymer.

5. Process according to Claim 2, characterized in that the anionic polyelectrolyte results from the copolymerization of an uncharged monomer (A') consisting of acrylamide, methacrylamide or maleic anhydride and 2-acrylamido-2-methylpropane sulphonate (AMPS) or an anionic monomer (B') of formula where R' is a residue as follows
- benzenesulphonate or
- naphthalenesulphonate or
- ethylene sulphonate or
- propene sulphonate.

6. Process according to Claim 5, characterized in that the anionic polyelectrolyte results from the copolymerization of an uncharged monomer (A') consisting of styrene and styrene sulphonate as anionic monomer (B').

7. Process according to Claim 5, characterized in that the anionic polyelectrolyte is an acrylamide and 2-acrylamido-2-methylpropane sulphonate (AMPS) copolymer.

8. Process according to Claims 1 to 7, characterized in that the cationic and anionic polyelectrolytes are used in an amount from 0.02 to 2.5% by weight relative to the weight of the cellulose composition entering at the head box.

9. Process according to Claims 2 to 6, characterized in that the cationic polyelectrolyte is the acrylamide and acryloxyethyltrimethylammonium chloride copolymer and that the anionic copolymer is the acrylamide and 2-acrylamido-2-methylpropane sulphonate copolymer.

10. Process according to Claims 2 and 9, characterized in that the acrylamide and acryloxyethyltrimethylammonium chloride copolymer and the acrylamide and 2-acrylamido-2-methylpropane sulphonate copolymer are in a weight ratio approximately between 1/0.6 and 1/1.

11. Paper with a wet strength greater than 50% and containing neither formaldehyde nor AOX (organosoluble halogenated derivatives), as may be obtained according to the process of Claims 1 to 10, the wet strength being the ratio, expressed as a percentage, of the length of wet rupture of a paper to that of a control paper treated with 1% of polyamine-amide-epichlorohydrin (PAE) resin.
